# FASCICULE DE BREVET EUROPEEN

(11) **EP 2 490 842 B1**
(45) Date de publication et mention de la délivrance du brevet: **11.12.2013**
(21) Numéro de dépôt: 09768538.2
(22) Date de dépôt: 21.10.2009
(51) Int. Cl.: B22D 7/04

(54) **PROCEDE POUR FABRIQUER UN LINGOT METALLIQUE COMPORTANT UN ALESAGE, LINGOT ET DISPOSITIF DE MOULAGE ASSOCIES**
VERFAHREN ZUR HERSTELLUNG EINES METALLBLOCKS MIT EINER BOHRUNG SOWIE ENTSPRECHENDER METALLBLOCK UND PRESSFORM
METHOD FOR MANUFACTURING A METAL INGOT COMPRISING A BORE, AND ASSOCIATED INGOT AND MOLDING DEVICE

(43) Date de publication de la demande: 29.08.2012
(73) Titulaire: Arcelormittal Investigacion y Desarrollo, S.L., 48910 Sestao (ES)
(72) Inventeur: FAUDAN, Thierry, F-71200 Le Creusot (FR); DABIN, Jean-Luc, F-71510 Perreuil (FR); LACAGNE, Gilbert, F-71450 Blanzy (FR); LEROY, Maxime, F-71510 Perreuil (FR); SAVALLI, Bruno, F-71210 Saint Laurent D'andenay (FR); BRACONNIER, Franck, F-71200 Le Creusot (FR)
(74) Mandataire: Jacobson, Claude
(86) Numéro de dépôt international: PCT/FR2009/052014
(87) Numéro de publication internationale: WO 2011/048279

(56) Documents cités:
- FR-A1- 2 422 459
- FR-A1- 2 676 670
- US-A- 3 310 850
- US-A- 5 052 469
- OHASHI NOBUO ET AL (KAWASAKI STEEL CORP.): "Manufacturing process and properties of nuclear RPV shell ring forced from hollow ingot" NUCLEAR ENGINEERING AND DESIGN, vol. 81, no. 2, septembre 1984 (1984-09), pages 193-205, XP002596085 DOI: 10.1016/0029-5493(84)90007-4
- MIKIO KUSUHASHI ET AL (THE JAPAN STEEL WORKS LTD, JAPAN): "Manufacturing of Low Neutron Irradiation Einbrittlement Sensitivity Core Region Shells for Nuclear Reactor Pressure Vessels" EJAM - E-JOURNAL OF ADVANCED MAINTENANCE, vol. 1, 3 février 2009 (2009-02-03), pages 87-98, XP002596086 JAPAN
- ASO KAZUO ET AL: "MANUFACTURE OF FORGED SHELL RINGS FOR PWR NUCLEAR REACTOR VESSELS." KAWASAKI STEEL TECHNICAL REPORT 1986 OCT, no. 15, octobre 1986 (1986-10), pages 65-73, XP002596087

## Description

La présente invention est relative à la fabrication d'un lingot métallique comportant un alésage longitudinal et notamment un lingot en acier destiné à réaliser des pièces annulaires forgées.

Pour réaliser des pièces annulaires forgées, telles que des viroles, par exemple pour la construction de cuves de centrale nucléaire ou pour la construction de réacteurs de pétrochimie, il est connu d'utiliser des lingots qui sont soit des lingots pleins, qui doivent faire alors l'objet d'une opération de forgeage comportant le perçage d'un trou axial, soit la coulée directe de lingots comportant un alésage central qui peuvent être transformés directement sous forme de virole.

Ces deux types de lingots se distinguent en particulier dans les conditions de coulée qui se traduisent notamment par des teneurs en hydrogène retenu dans l'état liquide et qui peuvent avoir des incidences à la fois sur les propriétés des pièces obtenues et sur les conditions de fabrication.

En effet, les lingots pleins peuvent être coulés sous vide, ce qui leur permet d'être réalisés en acier qui a été dégazé au moment de la coulée sous vide, pour obtenir des teneurs en hydrogène garanties inférieures à 1 ppm.

En revanche, les lingots comportant un alésage central sont coulés en source à l'air. Ces lingots sont coulés à l'aide de métal ou d'acier liquide qui a été dégazé pendant les opérations de métallurgie en poche, et qui ont en général une teneur en hydrogène garantie inférieure à 1,5 ppm. Cependant, lors de la coulée en source, par le passage à travers l'air et le contact avec les réfractaires qui constituent la source, l'acier reprend une quantité d'hydrogène de l'ordre de 0,3 ppm, il est donc difficile d'obtenir des lingots dont on puisse garantir, lorsque l'acier est à l'état liquide dans la lingotière, une teneur en hydrogène inférieure à 1,8 ppm.

Or, pour certaines applications, et notamment pour les applications dans le domaine de la construction des réacteurs nucléaires, il est nécessaire d'obtenir des pièces dont la teneur en hydrogène sur les pièces finies est inférieure à 0,8 ppm. De telles teneurs peuvent être obtenues avec des lingots pleins coulés sous vide lorsque notamment la pression dans l'enceinte de coulée sous vide est de l'ordre de 0,1 Torr. Cependant, avec les lingots coulés en source, et notamment les lingots comportant un alésage longitudinal, cette garantie ne peut être obtenue qu'en soumettant les pièces au cours de leur forgeage à une succession de traitements thermiques longs et coûteux destinés notamment à faire diffuser l'hydrogène. Il résulte donc de ces différences que si les lingots présentant un alésage longitudinal peuvent être forgés avec un processus de forgeage simplifié par rapport au lingot massif, ils nécessitent par contre des traitements de dégazage très longs et très coûteux qui rendent le processus plus compliqué.

En revanche, les lingots pleins, bien qu'ayant une teneur en hydrogène faible et donc ne nécessitant pas des traitements de dégazage, nécessitent un processus de forgeage plus compliqué. En effet, ce processus doit comprendre au moins une étape destinée à réaliser un trou central qui demande plusieurs opérations de forgeage et de réchauffage dans des fours.

Un but de la présente invention est de remédier à ces inconvénients en proposant un moyen pour obtenir des lingots de forge présentant un alésage longitudinal, tout en ayant dès le départ une teneur en hydrogène suffisamment basse, afin de pouvoir garantir des conditions de teneur en hydrogène basse sur les pièces finies, sans que de nombreux traitements thermiques de dégazage soient nécessaires.

A cet effet, l'invention a pour objet un procédé pour fabriquer un lingot métallique comportant un alésage longitudinal, par coulée de métal liquide dans un moule comportant une cavité de moulage généralement annulaire, délimitée par une lingotière s'étendant verticalement au-dessus d'un support, la lingotière comportant une cavité ouverte vers le haut, par un noyau vertical disposé à l'intérieur de la cavité de la lingotière, et par un fond.

Selon ce procédé :
- le moule est disposé à l'intérieur d'une enceinte de coulée sous vide comprenant, à sa partie supérieure, un moyen d'introduction de métal liquide ;
- un moyen de réception et de répartition de métal liquide adapté pour recevoir l'acier liquide introduit dans l'enceinte de coulée sous vide et pour redistribuer le métal liquide dans la cavité de moulage, est disposé à la partie supérieure de la cavité de moulage, et :
- on introduit le métal liquide dans l'enceinte de coulée sous vide de façon à former un premier jet d'acier liquide sous vide pour déverser le métal liquide sur le moyen de réception et de répartition et à former au moins un deuxième jet d'acier liquide sous vide provenant du moyen de réception et de répartition et aboutissant dans la cavité de moulage de façon à couler le métal liquide dans la cavité de moulage.

Le procédé selon l'invention peut comprendre l'une ou plusieurs des caractéristiques suivantes :
- le moyen de réception et de répartition du métal liquide est un répartiteur en forme de cuvette comprenant au moins un canal d'évacuation, débouchant dans la cavité de moulage. Le canal d'évacuation peut avoir différentes formes (tube, coude....) et différentes positions (horizontale, inclinée ...)
- le moyen de réception et de répartition du métal liquide est un cône en matériau réfractaire dont la pointe est adaptée pour recevoir le premier jet d'acier liquide ;
- le moyen de réception et de répartition du métal liquide est en appui sur l'extrémité supérieure du noyau ;
- le noyau est constitué d'un corps généralement cylindrique en matériau réfractaire comprenant une armature axiale métallique ;
- l'armature du noyau est un tube métallique, par exemple en acier, dont la paroi comporte une pluralité de trous ;
- le moule est généralement de révolution ;
- le métal liquide est de l'acier liquide ;
- la pression dans l'enceinte sous vide est inférieure à 0,2 Torr.

L'invention a en outre pour objet un lingot en acier comprenant un alésage longitudinal a été obtenu par coulée sous vide. Le lingot peut avoir par exemple une forme généralement de révolution.

Le lingot peut avoir une teneur en hydrogène inférieure à 1,2 ppm, de préférence inférieure ou égale à 1 ppm et de façon plus particulièrement préférée, inférieure ou égale à 0,8 ppm.

L'invention a également pour objet un dispostif pour la coulée sous vide d'un lingot métallique comprenant un alésage longitudinal, comprenant une cavité de moulage délimitée par :
- une lingotière ;
- un noyau en matériau réfractaire armé disposé verticalement dans la lingotière ; et
- un fond,
- et un moyen de réception et de répartition de métal liquide disposé en appui sur l'extrémité supérieure du noyau.

Selon des variantes :
- le moyen de réception et de répartition du métal liquide est un répartiteur en forme de cuvette comprenant au moins un canal d'évacuation débouchant dans la cavité de moulage ;
- le moyen de réception et de répartition du métal liquide est un cône en matériau réfractaire dont la pointe est adaptée pour recevoir le premier jet d'acier liquide.

L'invention va maintenant être décrite de façon plus précise, mais non limitative, en regard des figures annexées dans lesquelles :
- la figure 1 représente en coupe une installation de coulée sous vide d'un lingot métallique comportant un alésage longitudinal ;
- la figure 2 est une vue de dessus d'une lingotière pour la coulée d'un lingot comportant un alésage longitudinal muni d'un moyen de réception et de répartition du métal liquide ;
- la figure 3 est une représentation schématique en coupe d'un deuxième mode de réalisation de dispositif de répartition de métal liquide au sommet de la lingotière de coulée de lingot comportant un alésage longitudinal ;
- la figure 4 est une vue éclatée agrandie du dispositif de réception et de répartition de métal liquide représenté à la figure 3.

A la figure 1, on a représenté une installation permettant de couler sous vide un lingot métallique, et notamment un lingot en acier, de forme généralement de révolution et comportant un alésage central longitudinal.

Cette installation comprend un moule 1 destiné à mouler le lingot métallique, constitué d'une lingotière en fonte 2 connue en elle-même qui délimite une cavité 3 à l'intérieur de laquelle est disposé un noyau vertical 4. Le tout est disposé dans une enceinte de coulée sous vide 5 constituée d'une cuve 6 fermée par un couvercle 8 comportant une canalisation 7 de pompage reliée à une installation de pompage non représentée. Le couvercle 8 comporte un moyen 9 d'introduction du métal liquide à l'intérieur de l'enceinte sous vide qui est constitué d'une poche intermédiaire 10 fermée par une busette à tiroirs 11 disposée à la jonction entre la poche intermédiaire 10 et l'enceinte sous vide 5.

Une telle installation de coulée sous vide est connue en elle-même et elle permet de couler du métal liquide et notamment de l'acier que l'on déverse d'abord dans la poche intermédiaire 10, puis que l'on peut faire pénétrer dans l'enceinte sous vide 5 en ouvrant la busette à tiroirs 11 sans qu'il y ait rupture du vide.

Le moule 1 repose sur une cale 17 dont la hauteur est adaptée pour que la lingotière soit totalement disposée à l'intérieur de l'enceinte de coulée sous vide 5, laquelle enceinte de coulée sous vide 5 repose sous le sol 16.

A sa partie inférieure, le moule 1 comprend un fond repéré généralement par 27 comprenant un moyen de calage 18 et une contreplaque en fonte 20. Le fond est adapté pour obtenir la hauteur de lingot souhaité. Le moyen de calage est par exemple en fonte. L'espace entre le moyen de calage et la paroi latérale de la lingotière est rempli de sable sec 19.

La contre-plaque en fonte 20 destinée à recevoir la partie inférieure du noyau vertical 4, est entourée de joints en chromite.

Ainsi, la lingotière 2, le noyau 4 et le fond 27 délimitent une cavité de moulage 3A, de forme généralement annulaire, destinée à recevoir le métal liquide.

Le noyau vertical 4, de forme généralement cylindrique, est constitué, dans sa partie externe, de chromite entourant une armature métallique constituée par un tube en acier 42 s'étendant sur toute la hauteur et dont la paroi peut éventuellement présenter des trous. Cette armature métallique est destinée d'une part, à assurer la rigidité et la solidité du noyau vertical 4 et d'autre part, à constituer une cheminée par laquelle peuvent s'évacuer les gaz résultant du dégazage du noyau en chromite. Le noyau en chromite peut avantageusement être enduit d'un revêtement réfractaire à base de silicate de zirconium ou tout produit équivalent.

A la partie supérieure de la cavité de moulage 3A, des plaques de masselottage 22 sont disposées sur la paroi interne de la lingotière et sur la paroi externe du noyau. De telles plaques de masselottage sont connues en elles-mêmes de l'homme du métier.

A la partie supérieure du moule, est disposé un moyen 11A de réception et de répartition de l'acier liquide qui est introduit dans l'enceinte sous vide. Ce moyen 11A de réception et de répartition des liquides est constitué par un répartiteur 12 en forme de cuvette et constitué d'alumine tabulaire, qui comprend à sa périphérie des canaux 13 débouchant verticalement au-dessus de la cavité de moulage 3A. Les canaux 13 sont destinés à conduire l'acier liquide qui est contenu à l'intérieur du répartiteur 12 dans la cavité de moulage 3A. Ces canaux 13. sont en matériau réfractaire et sont contenus dans des boîtiers 14 remplis de sable. Ils reposent sur une plaque de support 15 qui vient en appui sur la partie supérieure du noyau vertical 4 et sur la face supérieure de la lingotière 2.

Comme on peut le voir sur la figure 2, qui est une vue de dessus, le répartiteur 12 comporte une cuvette intérieure 121 à partir de laquelle partent quatre canaux 13 qui sont contenus dans quatre boîtiers de maintien contenant du sable 14 et qui sont supportés par les bras 122 de la plaque support 15. Ces bras 122, qui sont disposés en croix, s'appuient sur le dessus de la lingotière 2.

Enfin, à la partie supérieure de la cavité de moulage 3A et à proximité du débouché des canaux 13 qui permettent de déverser de l'acier liquide dans la cavité de moulage 3A, le moule 1 comporte des plaques 22 de masselotage qui entourent d'une part, le noyau vertical 4 et d'autre part, la lingotière 2. De telles plaques de masselotage sont connues en elles-mêmes de l'homme du métier.

Un procédé de coulée d'un lingot métallique, et en particulier un lingot en acier de forme généralement de révolution comportant un alésage central également de révolution, va maintenant être décrit.

Après avoir refermé la cuve 6 à l'aide du couvercle 8, on fait le vide dans l'enceinte de coulée sous vide 5 en pompant à travers la canalisation 7 à l'aide d'une installation de pompage sous vide connue en elle-même de l'homme du métier. Ainsi, on fait descendre la pression de l'atmosphère à l'intérieur de l'enceinte sous vide 5 jusqu'à une valeur pouvant descendre en dessous de 0,5 Torr, et mieux en dessous de 0,2 Torr, et mieux encore en dessous de 0,1 Torr. Une fois que le vide est réalisé dans l'enceinte, on dispose une poche d'acier au dessus de la poche intermédiaire 10, on déverse de l'acier liquide dans la poche intermédiaire 10. Lorsque la poche intermédiaire 10 est suffisamment remplie d'acier, on ouvre la busette à tiroirs 11, ce qui permet d'introduire de l'acier liquide à l'intérieur de l'enceinte sous vide 5. Cet acier liquide forme un premier jet 50 qui vient former une réserve 51 d'acier liquide dans la cuvette 121 du répartiteur 12.

La réserve 51 d'acier liquide s'écoule alors à travers les canaux 13 pour former des jets secondaires 52 qui introduisent de l'acier liquide à l'intérieur de la cavité de moulage 3A et qui remplissent progressivement cette cavité de moulage 3 en formant un volume d'acier liquide 53 à l'intérieur de la cavité de moulage 3A.

Du fait de la formation d'une pluralité de jets 50, 52 d'acier liquide dans une enceinte sous vide 5, qui sont d'une part, le jet 50 situé entre la busette à tiroir et le répartiteur 12 et d'autre part, les jets 52 de remplissage de la cavité de moulage 3A, le dégazage de l'acier est particulièrement efficace. En effet, aussi bien le premier jet 50, que les autres jets 52 sont éclatés et l'éclatement de ces jets 50, 52 dans le vide favorise l'évacuation de l'hydrogène.

Ainsi, en utilisant un acier liquide qui a été au préalable dégazé en statique dans une poche de dégazage statique ou lors d'une opération de métallurgie secondaire, de façon à avoir une teneur en hydrogène comprise entre 1,2 et 1,5 ppm de préférence, on peut obtenir un lingot présentant un alésage longitudinal qui, lorsqu'il est encore à l'état liquide à l'intérieur de la lingotière, peut avoir une teneur en hydrogène sensiblement inférieure à 0,8 ppm.

Dans une variante de réalisation, on pourra toutefois partir d'un acier liquide ayant une teneur en hydrogène supérieure à 1,5 ppm, tout en obtenant toujours un lingot dont la teneur en hydrogène sera sensiblement inférieure à 0,8 ppm.

Une fois la cavité de moulage 3A remplie d'acier liquide, on procède de façon connue en laissant se solidifier le lingot à l'intérieur de l'enceinte de coulée sous vide 5.

On peut alors ouvrir l'enceinte de coulée sous vide 5 en enlevant le couvercle 8, en enlevant ensuite le moyen de réception et de répartition 11, puis en démoulant le lingot d'une façon connue en elle-même de l'homme du métier.

On obtient ainsi un lingot métallique, en particulier un lingot d'acier, et en particulier d'acier faiblement allié, ayant des propriétés métalliques élevées, qui peut être utilisé pour fabriquer des pièces forgées pour des équipements lourds, tels que des cuves de centrale nucléaire ou des équipements de pétrochimie. Le lingot a une teneur en hydrogène très faible, qui peut être garantie inférieure à 1, 2 ppm et même inférieure à 1 ppm, et mieux encore, inférieure éventuellement à 0,8 ppm.

Un tel lingot a l'avantage de permettre ultérieurement des opérations de forgeage très simplifiées pour obtenir des pièces ayant des qualités très élevées. Dans le mode de réalisation qui a été représenté ici, le moyen 11A de réception et de répartition du métal liquide est constitué d'un répartiteur 12 comportant une cuvette et qui est en appui sur le noyau central 4. D'autres modes de réalisation sont possibles, l'essentiel étant de réaliser au moins la formation de deux jets successifs de métal liquide, sous vide, qui peuvent éclater de façon à assurer deux opérations de dégazage successifs.

A la figure 3, on a représenté un autre mode de réalisation possible dans lequel la lingotière 2 est surmontée par un moyen de réception et de répartition 11' du jet 50 de métal liquide qui est introduit dans l'enceinte de coulée sous vide. Ce moyen 11' est constitué par un cône 110 en appui sur le noyau central 4. Le métal liquide qui provient du jet 50 s'écoule sur une zone 51' qui est sur le pourtour extérieur du cône 110, puis débouche dans la cavité de moulage 3A en formant des jets 52' qui sont éclatés et qui peuvent assurer un très bon dégazage.

A la figure 4, on a représenté le cône 110 du moyen de réception et de répartition d'acier liquide qui est complété par un cavalier 111 en forme de U qui est destiné à maintenir le cône 110.

Dans la description qui précède, on a décrit la fabrication d'un lingot généralement de révolution comportant un alésage axial également de révolution. Mais, l'homme du métier comprendra que le lingot et l'alésage peuvent ne pas être de révolution et que l'alésage peut ne pas être axial. Dans tous les cas, la cavité de moulage est dite généralement annulaire.

De même, on a décrit un noyau et une lingotière généralement cylindriques, mais l'homme du métier comprendra que le noyau et/ou la lingotière peuvent également être légèrement coniques. D'une façon générale, l'homme du métier comprendra que la cavité de moulage peut présenter des dépouilles destinées à faciliter le démoulage.

Enfin, de façon connue en elle-même, la lingotière peut être constituée de plusieurs segments assemblés.

## Revendications

1. Procédé pour fabriquer un lingot métallique comportant un alésage longitudinal, par coulée de métal liquide dans un moule (1) comportant une cavité de moulage (3A) généralement annulaire, délimitée par une lingotière (2) s'étendant verticalement au-dessus d'un support (17), la lingotière comportant une cavité (3) ouverte vers le haut, par un noyau (4) vertical disposé à l'intérieur de la cavité (3) et par un fond (27),
**caractérisé en ce que** :
- le moule (1) est disposé à l'intérieur d'une enceinte de coulée sous vide (5) comprenant, à sa partie supérieure, un moyen (9) d'introduction de métal liquide ;
- un moyen (11A, 11') de réception et de répartition de métal liquide adapté pour recevoir l'acier liquide introduit dans l'enceinte de coulée sous vide (5) et pour redistribuer le métal liquide dans la cavité de moulage (3A), étant disposé à la partie supérieure de la cavité de moulage (3A),
et **en ce que** :
- on introduit le métal liquide dans l'enceinte de coulée sous vide (5) de façon à former un premier jet d'acier liquide (50) sous vide pour déverser le métal liquide sur le moyen de réception et de répartition (11A, 11') et à former au moins un deuxième jet d'acier liquide (52) sous vide provenant du moyen de réception et de répartition (11A, 11') et aboutissant dans la cavité de moulage (3A) de façon à remplir de métal liquide la cavité de moulage (3A).

2. Procédé selon la revendication 1, **caractérisé en ce que** le moyen (11A) de réception et de répartition du métal liquide est un répartiteur (12) en forme de cuvette comprenant au moins un canal d'évacuation (13) débouchant dans la cavité de moulage (3A).

3. Procédé selon la revendication 1, **caractérisé en ce que** le moyen (11') de réception et de répartition du métal liquide est un cône (110) en matériau réfractaire dont la pointe est adaptée pour recevoir le premier jet d'acier liquide.

4. Procédé selon l'une quelconque des revendications 1 à 3, **caractérisé en ce que** le moyen (11A, 11') de réception et de répartition du métal liquide est en appui sur l'extrémité supérieure du noyau (4).

5. Procédé selon l'un quelconque des revendications 1 à 4, **caractérisé en ce que** le noyau (4) est constitué d'un corps (41) généralement cylindrique en matériau réfractaire comprenant une armature axiale métallique (42).

6. Procédé selon la revendication 5, **caractérisé en ce que** l'armature du noyau est un tube métallique (42), par exemple en acier, dont la paroi comporte une pluralité de trous.

7. Procédé selon l'une quelconque des revendications 1 à 6, **caractérisé en ce que** le moule est généralement de révolution.

8. Procédé selon l'une quelconque des revendications 1 à 7, **caractérisé en ce que** le métal liquide est de l'acier liquide.

9. Procédé selon l'une quelconque des revendications 1 à 8, **caractérisé en ce que** la pression dans l'enceinte de coulée sous vide (5) est inférieure à 0,5 Torr.

10. Lingot en acier comprenant un alésage longitudinal, **caractérisé en ce qu'**il a été obtenu par coulée sous vide et **en ce qu'**il a une teneur en hydrogène inférieure à 1,2 ppm.

11. Dispositif de moulage (1) pour la coulée sous vide d'un lingot métallique comprenant un alésage longitudinal, **caractérisé en ce qu'**il comprend :
- un moule (1) comprenant une cavité de moulage (3A) délimitée par :
- une lingotière (2);
- un noyau (4) en matériau réfractaire armé disposé dans la lingotière (2) ; et
- un fond (27) ;
- et un moyen (11A, 11') de réception et de répartition de métal liquide disposé en appui sur l'extrémité supérieure du noyau.

12. Dispositif de moulage selon la revendication 11, **caractérisé en ce que** le moyen (11A) de réception et de répartition du métal liquide est un répartiteur (12) en forme de cuvette comprenant au moins un canal (13) d'évacuation débouchant dans la cavité de moulage (3A).

13. Dispositif de moulage (1) selon la revendication 11, **caractérisé en ce que** le moyen (11') de réception et de répartition du métal liquide est un cône (110) en matériau réfractaire dont la pointe est adaptée pour recevoir le premier jet d'acier liquide.

## Patentansprüche

1. Verfahren zum Herstellen eines eine Längsbohrung aufweisenden Gussblocks durch Gießen eines flüssigen Metalls in eine Form (1), die einen im Ganzen gesehen ringförmigen Formhohlraum (3A) aufweist, der von einer Kokille (2), die sich senkrecht über einem Träger (17) erstreckt, wobei die Kokille einen nach oben offenen Hohlraum (3) umfasst, von einem senkrecht im Inneren des Hohlraums (3) angeordneten Kern (4) und von einem Boden (27) begrenzt wird,
**dadurch gekennzeichnet, dass**:
- die Form (1) im Inneren einer unter Vakuum stehenden Gießumhüllung (5) angeordnet wird, die in ihrem oberen Bereich ein Mittel (9) zum Einführen von flüssigem Metall aufweist;
- ein Mittel (11A, 11') zur Aufnahme und zur Verteilung von flüssigem Metall, das angepasst ist, den in die unter Vakuum stehende Gießumhüllung (5) eingeführten flüssigen Stahl aufzunehmen und das flüssige Metall in dem Formhohlraum (3A) wieder zu verteilen, wobei das Mittel zur Aufnahme und zur Verteilung im oberen Bereich des Formhohlraums (3A) angeordnet ist,
und dass
- das flüssige Metall in die unter Vakuum stehende Gießumhüllung (5) eingeführt wird, derart, dass ein erster Strom (50) von flüssigem Stahl unter Vakuum gebildet wird, um das flüssige Metall auf das Mittel (11A, 11') zur Aufnahme und zur Verteilung zu leiten und dass mindestens ein zweiter Strom von flüssigem Stahl (52) unter Vakuum gebildet wird, der von dem Mittel (11A, 11') zur Aufnahme und Verteilung herkommt und in dem Formhohlraum (3A) endet, um den Formhohlraum (3A) mit flüssigem Metall zu füllen.

2. Verfahren nach Anspruch 1, **dadurch gekennzeichnet, dass** das Mittel (11A) zur Aufnahme und zur Verteilung des flüssigen Metalls ein Verteiler (12) in Form einer Wanne ist, der mindestens einen in den Formhohlraum (3A) mündenden Entleerungskanal (13) aufweist.

3. Verfahren nach Anspruch 1, **dadurch gekennzeichnet, dass** das Mittel (11') zur Aufnahme und Verteilung des flüssigen Metalls ein Kegel (110) aus hitzebeständigem Material ist, dessen Spitze ausgebildet ist, um den ersten Strom von flüssigem Stahl aufzunehmen.

4. Verfahren nach einem beliebigen der Ansprüche 1 bis 3, **dadurch gekennzeichnet, dass** das Mittel (11A, 11') zur Aufnahme und Verteilung des flüssigen Metalls auf dem oberen Ende des Kerns (4) abgestützt wird.

5. Verfahren nach einem beliebigen der Ansprüche 1 bis 4, **dadurch gekennzeichnet, dass** der Kern (4) aus einem im Wesentlichen zylindrischen Körper (41) aus hitzebeständigem Material gebildet wird, der eine axiale metallische Armierung (42) aufweist.

6. Verfahren nach Anspruch 5, **dadurch gekennzeichnet, dass** die Armierung des Kerns ein Metallrohr (42), beispielsweise aus Stahl ist, dessen Wand eine Vielzahl von Löchern aufweist.

7. Verfahren nach einem beliebigen der Ansprüche 1 bis 6, **dadurch gekennzeichnet, dass** die Form im Wesentlichen eine Rotationsform ist.

8. Verfahren nach einem beliebigen der Ansprüche 1 bis 7, **dadurch gekennzeichnet, dass** das flüssige Metall flüssiger Stahl ist.

9. Verfahren nach einem beliebigen der Ansprüche 1 bis 8, **dadurch gekennzeichnet, dass** der Druck in der unter Vakuum stehenden Formumhüllung (5) kleiner als 0,5 Torr ist.

10. Stahlgussblock, eine Längsbohrung umfassend, **dadurch gekennzeichnet, dass** er durch Gießen unter Vakuum erhalten wird und dass er einen Gehalt an Wasserstoff kleiner als 1,2 ppm aufweist.

11. Vorrichtung (1) zum Gießen unter Vakuum des Metallgussblocks, der eine Längsbohrung aufweist, **dadurch gekennzeichnet, dass** sie umfasst:
- eine Form (1), die einen Formhohlraum (3A) aufweist, der von
- einer Kokille (2);
- einem armierten Kern (4) aus hitzeständigem Material, der in der Kokille (2) angeordnet ist; und
- einem Boden (27)
begrenzt ist;
- und ein Mittel (11A, 11') zur Aufnahme und zur Verteilung von flüssigem Metall, das in Abstützung auf dem oberen Ende des Kerns angeordnet ist.

12. Vorrichtung zum Gießen nach Anspruch 11, **dadurch gekennzeichnet, dass** das Mittel (11A) zur Aufnahme und zur Verteilung des flüssigen Metalls ein Verteiler (12) in Form einer Wanne ist, der mindestens einen in den Formhohlraum (3A) mündenden Entleerungskanal (13) aufweist.

13. Vorrichtung zum Gießen (1) nach Anspruch 11, **dadurch gekennzeichnet, dass** das Mittel (11') zur Aufnahme und zur Verteilung des flüssigen Metalls ein Kegel (110) aus hitzebeständigem Material ist, dessen Spitze ausgebildet ist, um den ersten Strom von flüssigem Stahl aufzunehmen.

## Claims

1. Process for production of a metal ingot comprising a longitudinal bore, by casting of liquid metal in a mould (1) comprising a moulding cavity (3A) which is generally annular, delimited by an ingot mould (2) which extends vertically above a support (17), the ingot mould comprising a cavity (3) which is open at the top, by a vertical core (4) which is arranged inside the cavity (3) and by a base (27),
**characterised in that**:
- the mould (1) is arranged inside a casting enclosure under vacuum (5), comprising in its upper part a means (9) for introduction of liquid metal;
- a means (11A, 11') for receipt and distribution of liquid metal, which is designed to receive the liquid steel introduced into the casting enclosure under vacuum (5) and to redistribute the liquid metal in the moulding cavity (3A), and being arranged in the upper part of the moulding cavity (3A),
and **in that**:
- the liquid metal is introduced into the casting enclosure under vacuum (5) such as to form a first jet of liquid steel (50) under vacuum, in order to pour the liquid metal onto the means (11A, 11') for receipt and distribution and to form at least one second jet of liquid steel (52) under vacuum obtained from the means (11A, 11') for receipt and distribution, and leading into the moulding cavity (3A), such as to fill the moulding cavity (3A) with liquid metal.

2. Process according to claim 1, **characterised in that** the means (11A) for receipt and distribution of the liquid metal is a distributor (12) in the form of a dish comprising at least one discharge channel (13) which opens out into the moulding cavity (3A).

3. Process according to claim 1, **characterised in that** the means (11') for receipt and distribution of the liquid metal is a cone (110) made of refractory material, the tip of which is designed to receive the first jet of liquid steel.

4. Process according to any one of claims 1 to 3, **characterised in that** the means (11A, 11') for receipt and distribution of the liquid metal is supported on the upper end of the core (4).

5. Process according to any one of claims 1 to 4, **characterised in that** the core (4) is constituted by a generally cylindrical body (41) made of refractory material comprising an axial metal reinforcement (42).

6. Process according to claim 5, **characterised in that** the reinforcement of the core is a metal tube (42), for example made of steel, the wall of which comprises a plurality of holes.

7. Process according to any one of claims 1 to 6, **characterised in that** the mould is generally of revolution.

8. Process according to any one of claims 1 to 7, **characterised in that** the liquid metal is liquid steel.

9. Process according to any one of claims 1 to 8, **characterised in that** the pressure in the casting enclosure under vacuum (5) is lower than 0.5 Torr.

10. Steel ingot comprising a longitudinal bore, **characterised in that** it has been obtained by casting under vacuum, and it that it has a hydrogen content of less than 1.2 ppm.

11. Moulding device (1) for casting under vacuum of a metal ingot comprising a longitudinal bore, **characterised in that** it comprises:
- a mould (1) comprising a moulding cavity (3A) delimited by:
- an ingot mould (2);
- a core (4) made of reinforced refractory material which is arranged in the ingot mould (2); and
- a base (27);
- and a means (11A, 11') for receipt and distribution of liquid metal arranged such as to be supported on the upper end of the core.

12. Moulding device according to claim 11, **characterised in that** the means (11) for receipt and distribution of the liquid metal is a distributor (12) in the form of a dish comprising at least one discharge channel (13) which opens out into the moulding cavity (3A).

13. Moulding device (1) according to claim 11, **characterised in that** the means (11') for receipt and distribution of the liquid metal is a cone (110) made of refractory material, the tip of which is designed to receive the first jet of liquid steel.
